# EUROPÄISCHE PATENTSCHRIFT

(11) **EP 0 049 483 B1**
(45) Veröffentlichungstag und Bekanntmachung des Hinweises auf die Patenterteilung: **13.02.1985**
(21) Anmeldenummer: 81107808.8
(22) Anmeldetag: 01.10.1981
(51) Int. Cl.: G09F 3/10

(54) **Wasserlösliches Etikett, Verfahren zu seiner Herstellung und seine Verwendung**
Water-soluble label, method of manufacturing same and its application
Etiquette soluble dans l'eau, procédé pour sa fabrication et son application

(30) Priorität: 04.10.1980 DE 3037640
(43) Veröffentlichungstag der Anmeldung: 14.04.1982
(73) Patentinhaber: Dudzik, Joachim, D-7440 Nürtingen (DE); Dudzik, Winfried, D-7441 Neckartailfingen (DE); HOECHST AKTIENGESELLSCHAFT, 65926 Frankfurt am Main (DE)
(72) Erfinder: Dudzik, Joachim, D-7440 Nürtingen (DE); Dudzik, Winfried, D-7441 Neckartailfingen (DE); Zimmermann, Wolfgang, Dr., D-6233 Kelkheim (Taunus) (DE); Pospich, Günther, D-6230 Frankfurt am Main 80 (DE)
(74) Vertreter: Beck, Bernhard

## Beschreibung

Die Erfindung bezieht sich auf ein wasserlösliches Etikett, das aus einer bedruckbaren und/ oder beschrifteten Oberschicht und einer wasserlöslichen Haftschicht sowie gegebenenfalls einer die Haftschicht schützenden Deckschicht besteht, sowie auf ein Verfahren zur Herstellung dieses Etiketts und die Verwendung des Etiketts.

Ein Selbstklebeetikett mit einer bedruckbaren und/oder beschriftbaren Schicht aus zellstoffhaltigem oder textilem Werkstoff und einer druckempfindlichen, wasserlöslichen Haftschicht ist bereits bekannt (vgl. deutsche Auslegeschrift 26 35 643). Dabei besteht die bedruckbare Schicht aus einem Material mit einer in Wasser auflösbaren Faserstruktur, und die Schicht trägt einen von Wasser nicht benetzbaren, jedoch wasserdurchlässigen Überzug. Das bekannte Selbstklebeetikett wird zum Etikettieren von Getränkefässern, insbesondere Bierfässern aus Aluminium, sowie Getränkeflaschen und Arzneimittelflaschen verwendet.

Eine Modifikation des beschriebenen Selbstklebeetiketts besteht darin, daß der Überzug durchsichtig ist, bei relativ niedriger Temperatur bis zu einer Grenztemperatur gegenüber der Einwirkung von Wasser resistent ist und bei höheren Temperaturen eine sich unter Einwirkung von Wasser ablösende und/oder in Wasser auflösende und/oder wasserdurchlässige Struktur aufweist (vgl. deutsche Offenlegungsschrift 27 21120). Der Überzug besteht aus einem Material, das unterhalb der Grenztemperatur die Poren der zu bedruckenden Schicht abdichtet und deren Fasern wasserdicht umschließt, z. B. Wachs, Leinölfirnis oder Wasserglas. Die Grenztemperatur liegt bei 30 bis 60° C.

Aufgabe der Erfindung ist die Bereitstellung eines Selbstklebeetiketts, das gegen kaltes Wasser resistent und mit Hilfe von heißem Wasser ablösbar und auflösbar ist und in einfacher und kostengünstiger Weise hergestellt werden kann.

Die Erfindung betrifft ein wasserlösliches Etikett, bestehend aus einer bedruckbaren und/ oder beschriftbaren Oberschicht und einer wasserlöslichen Haftschicht sowie gegebenenfalls einer die Haftschicht schützenden Deckschicht, dadurch gekennzeichnet, daß die Oberschicht aus Polyvinylalkohol, der eine Viskosität von 4 bis 7 mPa - s (gemessen in 4-%iger wäßriger Lösung), eine Esterzahl von 10 bis 250 mg KOH/g und eine Dicke von 10 bis 150 µm besitzt, und die Haftschicht aus einem synthetischen Klebstoff, der in Wasser löslich ist und ein Flächengewicht von 5 bis 25 g/m² besitzt, besteht.

Wesentliches Merkmal des erfindungsgemäßen Etiketts ist die Tatsache, daß die Oberschicht des Etiketts (Obermaterial) aus Polyvinylalkohol besteht: dieser ist vorzugsweise in kaltem Wasser unlöslich und in heißem Wasser löslich. Der Polyvinylalkokol ist gegebenenfalls auch in kaltem Wasser löslich oder in kaltem Wasser verzögert löslich. Hierbei wird unter »kalt« eine Temperatur von höchstens 30° C und unter »heiß« eine Temperatur von mindestens 50°C verstanden. Für die Ablösbarkeit des Etiketts ist es von besonderem Vorteil, wenn die Oberschicht in kaltem Wasser formstabil und in heißem Wasser schrumpffähig ist.

Der erfindungsgemäß verwendete Polyvinylalkohol wird in bekannter Weise hergestellt durch Verseifung, vorzugsweise durch Alkoholyse, von Polyvinylestern, vorzugsweise Polyvinylacetat (vgl. z. B. deutsche Patentschrift 1720709=britische Patentschrift 11 68 757). Die 4gewichtsprozentige wäßrige Lösung des Polyvinylalkohols weist eine Viskosität von 4 bis 70 mPa - s, vorzugsweise 10 bis 60 mPa - s auf (gemessen bei einer Temperatur von 20"C). Die Esterzahl des Polyvinylalkohols liegt im Bereich von 10 bis 250 mg KOH/g, vorzugsweise 20 bis 200 mg KOH/g. Die Haftschicht des Etiketts besteht auf einem synthetischen Klebstoff, der in Wasser löslich ist. Der Klebstoff ist ein Haftkleber oder ein Festkleber. Festkleber sind allgemein bekannt. Bevorzugt sind handelsübliche, durch Wärme aktivierbare, wasserlösliche Festkleber, sog. wasserlösliche Schmelzkleber. Die Haftschicht hat ein Flächengewicht von 5 bis 25 g/m², vorzugsweise 10 bis 20 g/m².

Der Klebstoff ist insbesondere ein organisches Polymer, vorzugsweise ein Vinylpolymer. Beispielsweise sind Polyvinylester wie Polyvinylacetat, Polyvinylpropionat und VinylacetatCopolymere, Polyvinylether wie Polyvinylmethylether, Polyvinylacetale wie Polyvinylbutyral sowie Polyvinylalkohol. Insbesondere kaltwasserlöslicher Polyvinylalkohol eignet sich als Klebstoff, wenn die Oberschicht aus einem kaltwasserunlöslichen, aber heißwasserlöslichen Polyvinylalkohol besteht.

Die Haftschicht wird gegebenenfalls durch eine Deckschicht geschützt, insbesondere bei Verwendung eines Haftklebers. Die Deckschicht besteht aus einer Abdeckfolie, vorzugsweise einem Abdeckpapier wie silikonisiertem Papier, die sich leicht von der Haftschicht abziehen läßt.

Die Erfindung betrifft auch ein Verfahren zur Herstellung eines wasserlöslichen Etiketts, das einer bedruckbaren und/oder beschriftbaren Oberschicht und einer wasserlöslichen Haftschicht sowie gegebenenfalls einer die Haftschicht schützenden Deckschicht besteht, und ist im wesentlichen dadurch gekennzeichnet, daß man eine Folie aus Polyvinylalkohol einseitig mit einem synthetischen Klebstoff beschichtet, gegebenenfalls die erhaltene Haftschicht mit einer Deckschicht kaschiert, und aus dem erhaltenen Folienverbund das Etikett ausstanzt, wobei die einzuhaltenden Bemessungsbereiche im Patentanspruch 8 angegeben sind.

Die als Oberschicht dienende Polyvinylalkohol-Folie wird im Gießverfahren oder vorzugsweise durch Blasextrusion hergestellt. Sie besitzt eine Dicke von 10 bis 150 µm, vorzugsweise 20 bis 100 µm. Die Polyvinylalkohol-Folie ist normalerweise transparent; sie kann aber auch gefärbt sein, wenn nämlich ein Polyvinylalkohol verwendet wird, der ein Pigment oder einen organischen Farbstoff enthält. Die Menge des Pigments beträgt dann 1 bis 10 Gewichtsprozent, vorzugsweise 2 bis 5 Gewichtsprozent (bezogen auf den Polyvinylalkohol), während die Menge des Farbstoffs im Bereich von 0,5 bis 5 Gewichtsprozent, vorzugsweise 1 bis 3 Gewichtsprozent liegt (bezogen auf den Polyvinylalkohol). Als Pigment eignet sich insbesondere Titanoxid sowie auch Kaolin, Kreide und Satinweiß, während als Farbstoffe übliche Lebensmittelfarbstoffe und Kosmetikfarbstoffe verwendbar sind.

Die Haftschicht auf der Polyvinylalkohol-Folie entsteht im allgemeinen dadurch, daß man den Klebstoff in Form einer Lösung oder einer wäßrigen Dispersion auf die Folie aufbringt und das Lösungsmittel oder Dispersionsmittel anschließend entfernt; dabei wird Wasser oder ein mit Wasser mischbares organisches Lösungsmittel, z. B. Aceton, Methanol oder Ethanol, als Lösungsmittel eingesetzt, während Wasser als Dispergiermittel dient.

Eine besonders einfache und bevorzugte Modifikation des erfindungsgemäßen Verfahrens besteht darin, daß man in einem Koextrusionsverfahren gleichzeitig eine Folie aus einem kaltwasserunlöslichen und heißwasserlöslichen Polyvinylalkohol und eine Folie aus einem kaltwasser löslichen Polyvinylalkohols herstellt und miteinander verbindet, z. B. mit Hilfe von Walzen.

Das erfindungsgemäße wasserlösliche Etikett wird vorzugsweise zum Etikettieren von Gefäßen mit glatter Oberfläche, die zeitweise von kaltem Wasser ausgesetzt sind, verwendet. Solche sind insbesondere Fässer und Eimer aus Metall sowie Flaschen aus Glas, Porzellan oder Steingut, die der Aufbewahrung von Getränken, Lebensmitteln oder Arzneimitteln dienen. Das Etikett ist dadurch ausgezeichnet, daß es durch die Einwirkung von Kondens-, Spritz- oder Regenwasser oder wäßriger Flüssigkeiten unterhalb einer Temperatur von 30°C nicht vom Gefäß abgelöst wird, sich aber beim Reinigen des Gefäßes mit Wasser, das eine Temperatur von mehr als 50°C aufweist, einwandfrei ablösen und auflösen läßt. Das Ablösen des Etiketts wird dadurch erleichtert, daß die Polivinylalkohol-Oberschicht bei der Einwirkung von heißem Wasser schrumpft.

In Figur 1 ist ein erfindungsgemäßes Etikett im Querschnitt dargestellt. Es besteht aus der Oberschicht 1, die mit der Haftschicht 2 verbunden ist. Die Haftschicht 2 ist durch die Deckschicht 3 geschützt. Die Oberschicht 1 ist mit einem Aufdruck 4 versehen.

Die folgenden Beispiele dienen zu näheren Erläuterung der Erfindung. Prozentangaben beziehen sich auf das Gewicht.

### Beispiel 1

6 kg eines handelsüblichen, granulierten Polyvinylalkohols, der eine Esterzahl von 20 mg KOH/g und dessen 4prozentige wäßrige Lösung eine Viskosität von 20 mPa - s aufweist, werden mit 1,5 kg Glycerin, 0,9 kg Wasser und 180 g Titandioxid homogen vermischt. Das erhaltene Gemisch wird auf einem Einschneckenextruder zu einer weißen, undurchsichtigen Blasfolie extrudiert, deren Dicke 30 um beträgt. Die Folie ist in Wasser bei einer Temperatur von 30°C unlöslich, bei 70° C jedoch löslich.

Die Polyvinylalkohol-Folie wird dann mit Hilfe eines Rakels einseitig mit einer 50prozentigen Lösung eines handelsüblichen Polyvinylmethylethers in Aceton beschichtet. Nach dem Abdunsten des Acetons erhält man eine Haftschicht mit einem Flächengewicht von 15 g/m², die über eine Andruckwalze sofort mit einem silikonisierten Papier kaschiert wird. Aus dem erhaltenen Folienverbund werden anschließend rechteckige Etiketten ausgestanzt und bedruckt.

Die Etiketten werden nach Abziehen des Abdeckpapiers auf Glasflaschen geklebt. Die Flaschen werden 12 Stunden lang in Wasser bei einer Temperatur von 20° C gelagert, ohne daß die Etiketten sich ablösen. Werden die etikettierten Flaschen mit Wasser von 70° C behandelt, so lösen sich die Etiketten zunächst durch spontanes Schrumpfen innerhalb von 10 Sekunden von der Flaschenoberfläche ab und nach weiteren 60 Sekunden auf.

### Beispiel 2

Eine entsprechend Beispiel 1 hergestellte Polyvinylalkohol-Folie wird mit Hilfe eines Rakels mit einer 55prozentigen wäßrigen handelsüblichen Polyvinylacetat-Dispersion beschichtet. Nach dem Abdunsten des Wassers erhält man eine Haftschicht mit einem Flächengewicht von 10 g/m². Aus der beschichteten Folie werden dann Etiketten ausgestanzt und bedruckt.

Die Etiketten werden auf ein Aluminiumfaß geklebt, nachdem die Haftschicht mit Wasser befeuchtet worden war. Nach dem Antrocknen der Etiketten wird das Faß 12 Stunden lang in Wasser bei einer Temperatur von 30° C gelagert, ohne daß die Etiketten sich ablösen. Nach Behandlung des Fasses mit Wasser von 70°C werden die Etiketten einwandfrei abgelöst und lösen sich auf.

### Beispiel 3

6 kg eines handelsüblichen, granulierten Polyvinylalkohols, der eine Esterzahl von 90 mg KOH/g und dessen 4prozentige wäßrige Lösung eine Viskosität von 30 mPa - s aufweist, werden mit 1 kg Glycerin, 0,3 kg Wasser und 180 g Titandioxid homogen vermischt. Das erhaltene Gemisch wird auf einem Einschneckenextruder zu einer weißen, undurchsichtigen Blasfolie extrudiert, deren Dicke 40 gm beträgt. Die Folie ist in Wasser bei einer Temperatur von 30° C unlöslich, bei 70° C jedoch löslich.

Entsprechend Beispiel 1 wird dann die Polyvinylalkohol-Folie mit einer Haftschicht versehen, diese wird kaschiert, und Etiketten werden ausgestanzt.

Die Etiketten werden nach Abziehen des Abdeckpapiers auf Porzellantöpfe geklebt. Die Töpfe werden 12 Stunden lang in Wasser bei einer Temperatur von 20°C gelagert, ohne daß die Etiketten sich ablösen. Nach Behandlung der Töpfe mit Wasser von 70° C lösen sich die Etiketten einwandfrei ab und lösen sich auf.

### Beispiel 4

Ein handelsüblicher Polyvinylalkohol, der eine Esterzahl von 10 mg KOH/g und dessen 4prozentige wäßrige Lösung eine Viskosität von 28 mPa . s aufweist, wird in Wasser von 85°C zu einer 20prozentigen Lösung gelöst. Die Lösung wird filtriert und auf ein endlos umlaufendes Kunststoffband gegossen: dabei wird die Stärke des Films mit Hilfe eines Rakels eingestellt. Das Kunststoffband durchläuft einen Trockenkanal, in dem das Wasser verdunstet. Man erhält am Ende des Kunststoffbandes eine glasklare Gießfolie mit einer Dicke von 50 µm. Die Folie ist in Wasser bei einer Temperatur von 30° C unlöslich, bei 70° C jedoch löslich.

Entsprechend Beispiel 1 wird die Polyvinylalkohol-Folie dann mit einer Haftschicht versehen, diese wird kaschiert, und Etiketten werden ausgestanzt.

Die Etiketten werden nach Abziehen des Trennpapiers auf Glasflaschen geklebt. Die Flaschen werden 12 Stunden lang in Wasser bei einer Temperatur von 30°C gelagert, ohne daß die Etiketten sich ablösen. Werden die etikettierten Flaschen mit Wasser von 70° C behandelt, so werden die Etiketten einwandfrei abgelöst und lösen sich in dem heißen Wasser auf.

### Beispiel 5

Ein Polyvinylalkohol, der eine Esterzahl von 10 mg KOH/g und dessen 4prozentige wäßrige Lösung eine Viskosität von 28 mPa · s aufweist, wird in Wasser von 85° C zu einer 20prozentigen Lösung gelöst. In dieser Lösung werden 5% (bezogen auf PVAL) Titandioxid suspendiert. Aus dieser Suspension wird entsprechend Beispiel 4 eine Folie hergestellt. Die Folie ist milchig-weiß gefärbt und weist eine Dicke von 50 µm auf. Sie ist in Wasser bei einer Temperatur von 30°C unlöslich, bei 70° C jedoch löslich.

Entsprechend Beispiel 2 wird die Polyvinylalkohol-Folie dann mit einer Haftschicht versehen, diese wird kaschiert, und Etiketten werden ausgestanzt.

Die Haftschicht der Etiketten wird mit Wasser befeuchtet, und die Etiketten werden auf Glasflaschen geklebt. Nach dem Antrocknen der Etiketten werden die Glasflaschen 12 Stunden lang in Wasser bei einer Temperatur von 20° C gelagert, ohne daß die Etiketten sich ablösen. Werden die etikettierten Flaschen mit Wasser von 70°C behandelt, so lösen die Etiketten sich einwandfrei ab und lösen sich dann auf.

## Patentansprüche

1. Wasserlösliches Etikett, bestehend aus einer bedruckbaren und/oder beschriftbaren Oberschicht (1) und einer wasserlöslichen Haftschicht (2) sowie gegebenenfalls einer die Haftschicht schützenden Deckschicht (3), dadurch gekennzeichnet, daß die Oberschicht (1) aus Polyvinylalkohol, der eine Viskosität von 4 bis 70 mPa - s (gemessen in 4%iger wäßriger Lösung), eine Esterzahl von 10 bis 250 mg KOH/g und eine Dicke von 10 bis 150 um besitzt, und die Haftschicht (2) aus einem synthetischen Klebstoff, der in Wasser löslich ist und ein Flächengewicht von 5 bis 25 g/m² besitzt, besteht.

2. Wasserlösliches Etikett nach Anspruch 1, dadurch gekennzeichnet, daß der die Oberschicht (1) bildende Polyvinylalkohol in kaltem Wasser unlöslich und in heißem Wasser löslich ist.

3. Wasserlösliches Etikett nach Anspruch 1, dadurch gekennzeichnet, daß der die Oberschicht (1) bildende Polyvinylalkohol in kaltem Wasser verzögert löslich ist.

4. Wasserlösliches Etikett nach Anspruch 1, dadurch gekennzeichnet, daß der die Oberschicht (1) bildende Polyvinylalkohol in kaltem Wasser löslich ist.

5. Wasserlösliches Etikett nach Anspruch 1, dadurch gekennzeichnet, daß der Klebstoff ein Haftkleber oder ein Festkleber ist.

6. Wasserlösliches Etikett nach Anspruch 5, dadurch gekennzeichnet, daß der Festkleber durch Wasser oder Wärme aktiviert ist.

7. Wasserlösliches Etikett nach Anspruch 1, dadurch gekennzeichnet, daß die Oberschicht (1) in kaltem Wasser formstabil und in heißem Wasser schrumpffähig ist.

8. Verfahren zur Herstellung eines wasserlöslichen Etiketts, das aus einer bedruckbaren und/ oder beschriftbaren Oberschicht und einer wasserlöslichen Haftschicht sowie gegebenenfalls einer die Haftschicht schützenden Deckschicht besteht, dadurch gekennzeichnet, daß man eine Folie aus Polyvinylalkohol, der eine Viskosität von 4 bis 70 mPa - s (gemessen in 4%iger wäßriger Lösung), eine Esterzahl von 10 bis 250 mg KOH/g und eine Dicke von 10 bis 150 gm besitzt, einseitig mit einem synthetischen Klebstoff, der in Wasser löslich ist, beschichtet, gegebenenfalls die erhaltene Haftschicht, die ein Flächengewicht von 5 bis 25 g/m² aufweist, mit einer Deckschicht kaschiert und aus dem erhaltenen Folienverbund das Etikett ausstanzt.

9. Verfahren nach Anspruch 8, dadurch gekennzeichnet, daß man den Klebstoff in Form einer Lösung oder einer wäßrigen Dispersion auf die Folie aufbringt und das Lösungsmittel oder Dispergiermedium anschließend entfernt.

10. Verfahren nach Anspruch 8, dadurch gekennzeichnet, daß man in einem Koextrusionsverfahren gleichzeitig eine Folie aus einem kaltwasserunlöslichen und heißwasserlöslichen Polyvinylalkohol und eine Folie aus einem als Klebstoff dienenden, kaltwasserlöslichen Polyvinylalkohol herstellt und miteinander verbindet.

11. Verwendung des wasserlöslichen Etikettes gemäß Anspruch 1 zum Etikettieren von Gefäßen mit glatter Oberfläche, die zeitweise der Einwirkung von Wasser ausgesetzt sind.

## Claims

1. A water-soluble label comprising a top layer (1) which can be printed and/or inscribed and a water-soluble adhesive layer (2) and, if appropriate, a covering layer (3) protecting the adhesive layer, wherein the top layer (1) is composed of polyvinyl alcohol, which exhibits a viscosity of 4 to 70 mPa . s (measured in a 4 percent strength by weight aqueous solution), an ester number of between 10 and 250 mg of KOH/g and a thickness of between 10 and 150 µm, and the adhesive layer (2) which has a weight of from 5 to 25 g/m² is composed of a synthetic adhesive which is soluble in water.

2. A water-soluble label as claimed in claim 1, wherein the polyvinyl alcohol forming the top layer (1) is insoluble in cold water and soluble in hot water.

3. A water-soluble label as claimed in claim 1, wherein the polyvinyl alcohol forming the top layer (1) has a retarded solubility in cold water.

4. A water-soluble label as claimed in claim 1, wherein the polyvinyl alcohol forming the top layer (1) is soluble in cold water.

5. A water-soluble label as claimed in claim 1, wherein the adhesive is a contact adhesive or a permanent adhesive.

6. A water-soluble label as claimed in claim 5, wherein the permanent adhesive is capable of being activated by water or heat.

7. A water-soluble label as claimed in claim 1, wherein the top layer (1) retains its shape in cold water and is capable of shrinking in hot water.

8. A process for the preparation of a water-soluble label comprising a top layer which can be printed and/or inscribed and a water-soluble adhesive layer and, if appropriate, a covering layer protecting the adhesive layer, wherein a film composed of polyvinyl alcohol, which exhibits a viscosity of 4 to 70 mPa - s (measured in a 4 percent strength by weight aqueous solution), an ester number of between 10 and 250 mg of KOH/g and a thickness of between 10 and 150 µm, is coated on one side with a synthetic adhesive, which is soluble in water, the adhesiv- er layer obtained, which has a weight of from 5 to 25 g/m², is backed, if appropriate, with a covering layer, and the label is stamped out from the resulting laminated sheet.

9. A process as claimed in claim 8, wherein the film is coated by applying the adhesive in a solution or an aqueous dispersion form and removing the solvent or the dispersing medium thereafter.

10. A process as claimed in claim 8, wherein in a coextrusion procedure a film of a polyvinyl alcohol which is insoluble in cold water and soluble in hot water, and a film of a polyvinyl alcohol , which is soluble in cold water and which serves as the adhesive are contemporaneously prepared and combined together.

11. Use of the water-soluble label as claimed in claim 1 for labeling containers which have a smooth surface and which are periodically subjected to the action of water.

## Revendications

1. Etiquette soluble dans l' eau, consistant en une couche supérieure (1) pouvant être imprimée et/ou revêtue d'une écriture, et en une couche adhésive (2) soluble dans l'eau, ainsi que éventuellement en une couche de couverture (3) protégeant la couche adhésive, étiquette caractérisée en ce que la couche supérieure (1) consiste en un poly(alcool vinylique) ayant une viscosité de 4 à 70 mPa - s (mesurée dans le cas d'une solution aqueuse à 4%) et un indice d'ester de 10 à 250 mg de KOH/g, et a une épaisseur de 10 à 150 um, et en ce que la couche adhésive (2) consiste en une colle synthétique qui est soluble dans l'eau et présente un poids surfacique de 5 à 25 g/ₘ₂.

2. Etiquette soluble dans l'eau selon la revendication 1, caractérisée en ce que le poly(alcool vinylique) formant la couche suspérieure (1) est insoluble dans l'eau froide et est soluble dans l'eau chaude.

3. Etiquette soluble dans l'eau selon la revendication 1, caractérisée en ce que le poly(alcool vinylique) formant la couche suspérieure (1) est soluble avec retard dans de l'eau froide.

4. Etiquette soluble dans l'eau selon la revendication 1, caractérisée en ce que le poly(alcool vinylique) formant la couche supérieure (1) est soluble dans l'eau froide.

5. Etiquette soluble dans l'eau selen la reven- diction 1, caractérisée en ce que la colle est une colle par contact ou une colle solide.

6. Etiquette soluble dans l'eau selon la revendication 5, caractérisée en ce que la colle solide est activable par l'eau ou par la chaleur.

7. Etiquette soluble dans l'eau selon la revendication 1, caractérisée en ce que la couche suspérieure (1) a une forme stable dans l'eau froide et peut se contracter dans l'eau chaude.

8. Procédé de fabrication d'une étiquette soluble dans l'eau, qui consite en une couche supérieure pouvant être imprimée et/ou revêtue d'une écriture et en une couche adhésive soluble dans l'eau ainsi que éventuellement en une couche de couverture protégeant la couche adhésive, procédé caractérisé en ce qu'on enduit une face ou un côté d'une feuille de poly(alcool vinylique) (présentant une viscosité de 4 à 70 mPa - s (mesurée dans le cas d'une solution aqueuse à 4%, un indice d'ester de 10 à 250 mg de KOH/g et une épaisseur de 10 à 150 gm) avec une colle synthétique qui est soluble dans l'eau, on recouvre éventuellement la couche adhésive ainsi obtenue, qui présente un poids surfacique de 5 à 25 g/m², d'une couche de couverture et à partir de ce stratifié de feuille ainsi obtenu, on découpe l'étiquette.

9. Procédé selon la revendication 8, caractérisé en ce qu'on applique la colle sous forme d'une solution ou d'une dispersion aqueuse sur la feuille et l'on élimine ensuite le solvant ou le millieu de dispersion.

10. Procédé selon la revendication 8, caractérisé en ce qu'on produit simultanément, dans un procédé de coextrusion, une feuille en un po- ly(alcool vinylique) insoluble dans l'eau froide et soluble à l'eau chaude, et une feuille d'un po- ly(alcool vinylique) soluble dans de l'eau froide et servant de colle, et l'on lie les deux feuilles l'une à l'autre.

11. Utilisation de l'étiquette soluble dans l'eau selon la revendication 1 pour étiqueter des récipients à surfaces lisses, que l'on soumet par moments à l'action de l'eau.
